# EUROPÄISCHE PATENTSCHRIFT

(11) **EP 3 850 072 B1**
(45) Veröffentlichungstag und Bekanntmachung des Hinweises auf die Patenterteilung: **03.01.2024**
(21) Anmeldenummer: 19766024.4
(22) Anmeldetag: 12.09.2019
(51) Int. Cl.: C11D 3/33, C11D 3/20, C11D 3/36, C11D 3/37, C11D 7/26, C11D 7/32, C11D 7/36, C11D 3/00

(54) **SILBERSCHUTZMITTEL**
SILVER PROTECTION AGENT
MOYEN DE PROTECTION D'ARGENT

(30) Priorität: 12.09.2018 EP 18193918
(43) Veröffentlichungstag der Anmeldung: 21.07.2021
(73) Patentinhaber: CLARO Products GmbH, 5081 Anif (AT)
(72) Erfinder: BRUDL, Christoph, 5310 Mondsee (AT); LUKASSER, Josef, 5310 Mondsee (AT)
(74) Vertreter: SONN Patentanwälte GmbH & Co KG
(86) Internationale Anmeldenummer: PCT/EP2019/074292
(87) Internationale Veröffentlichungsnummer: WO 2020/053316

(56) Entgegenhaltungen:
- GB-A- 1 586 067
- GB-A- 2 297 096
- GB-A- 2 311 535

## Beschreibung

Das Gebiet der vorliegenden Erfindung ist das der Silberschutzmittel, bevorzugt für Waschmittel, insbesondere für Geschirrspülmittel, zum Schutz silberhaltiger Erzeugnisse während eines Waschvorganges.

Der Silberschutz silberhaltiger Erzeugnisse im Allgemeinen und von Silberbesteck im Besonderen stellt eine Herausforderung in Gastronomie und Haushalt dar. Durch den Kontakt von silberhaltigen Erzeugnissen mit schwefelhaltigen Verbindungen, die beispielsweise in Eiern oder Zwiebeln vorhanden sind, können die silberhaltigen Erzeugnisse verfärben. Des Weiteren kann das Silber der silberhaltigen Erzeugnisse während eines Waschvorganges mit Bleichmittel in Berührung kommen, wodurch das Silber zu dunkelgrauem Silberoxid oxidiert wird. Diese Vorgänge können vor allem bei Silberbesteck zu nicht gewünschten Verfärbungen des Silberbestecks führen.

Im Stand der Technik sind verschiedene Silberschutzmittel bekannt. In der EP 0 872 543 A2 ist ein Spülmittel mit Korrosionsschutzwirkung für Silber offenbart, das einen Metall-Triazol-Komplex und ein weiteres Triazol aufweist.

Auch die WO 1997/003177 A1 zeigt ein Geschirrwaschmaschinenspülmittel in Form einer Tablette, das ein Bleichmittel, einen Bleichaktivator und ein Silber- und/oder Kupferkorrosionsschutzmittel aufweist, wobei das Silber- und/oder Kupferkorrosionsschutzmittel nicht gemeinsam in einer Schicht zusammen mit dem Bleichmittel und dem Bleichaktivator enthalten ist. Als Silber- und/oder Kupferkorrosionsschutzmittel ist gemäß der WO 1997/003177 A1 unter anderem Benzotriazol vorgesehen.

Die EP 0 906 407 B1 offenbart ein Geschirrspülmittel, das Methylglycindiessigsäure (MGDA) mit einem Massenanteil von 10 % enthält und auch bei einem niedrigen pH-Wert arbeitet. Als Silber- und/oder Kupferkorrosionsschutzmittel wird ebenfalls Benzotriazol eingesetzt.

Benzotriazol ist teilweise wasserlöslich, zieht im Zuge des Waschvorganges auf die Oberfläche des silberhaltigen Erzeugnisses auf und schützt diese Oberfläche vor Verfärbungen. Nachteilig ist jedoch, dass Benzotriazol ein Umweltgift und nur schwer abbaubar ist. Schwer abbaubar bedeutet in diesem Zusammenhang langsame bis keine Zersetzung in kleinere Moleküle mithilfe von Lebewesen oder deren Enzymen. Benzotriazol wird daher in Kläranlagen nur zu einem kleinen Anteil eliminiert und gelangt in großen Mengen in Flüsse und Seen. Benzotriazol wird in den Gefahren- und Sicherheitshinweisen des global harmonisierten Systems zur Einstufung und Kennzeichnung von Chemikalien (GHS) mit H-411 eingestuft, das bedeutet, dass Benzotriazol giftig für Wasserorganismen mit langfristiger Wirkung ist.

Somit besteht eine Aufgabe der vorliegenden Erfindung darin, ein besser abbaubares Silberschutzmittel zur Verfügung zu stellen. Insbesondere soll das Silberschutzmittel biologisch durch Lebewesen oder deren Enzymen zersetzt und aus der Umwelt entfernt werden.

Dazu stellt die vorliegende Erfindung ein Silberschutzmittel zur Verfügung, das biologisch abbaubar und umweltfreundlich ist. Das Silberschutzmittel gemäß der vorliegenden Erfindung umfasst Wismutcitrat, ein abbaubares Carboxylat oder ein Phosphonat, sowie ein Salz der Methylglycindiessigsäure (MGDA). Dabei kann das Carboxylat ein einfaches Molekül oder ein Polymer sein.

Mit dem erfindungsgemäßen Silberschutzmittel werden silberhaltige Erzeugnisse vor Belägen und/oder Verfärbungen während eines Waschganges geschützt. Dabei kann zur Reinigung verschmutzter silberhaltiger Erzeugnisse das erfindungsgemäße Silberschutzmittel alleine in Wasser gelöst oder zusammen mit Bestandteilen von Waschmitteln, beispielsweise in Handgeschirrspülmitteln oder in Maschinengeschirrspülmitteln, verwendet werden.

Die GB 2 311 535 A offenbart Waschmittel zur Verringerung von Ablagerungen, welche eine Aminotricarbonsäure, beispielsweise MGDA, enthalten. Unter anderem können die beschriebenen Waschmittel auch Kristallwachstumsinhibitoren, beispielsweise Hydroxyethandiphosphonsäure, enthalten.

Die GB 2 297 096 A offenbart Zusammensetzung für Geschirrspülmittel mit verringertem Anlaufen von Silber und guter Waschleistung enthaltend ein Sauerstoffbleichmittel und eine wasserlösliche Wismutverbindung. MGDA wird nicht als möglicher Bestandteil genannt. Die GB1586067 A offenbart ein Geschirrspülmittel, enthaltend Wismutcitrat.

Im Rahmen der vorliegenden Erfindung führt ein Silberschutz zu besonders guten Ergebnissen, wenn das abbaubare Carboxylat ein Salz der Polyepoxybernsteinsäure (PESA), bevorzugt ein Alkalisalz der Polyepoxybernsteinsäure, insbesondere das Dinatriumsalz der Polyepoxybernsteinsäure, ist. Gemäß Li, X. et al.: "Effect of Synthesis Process Parameters of PESA on its Scaleinhibiting Performance", Advanced Materials Research Vols. 550-553, 2012, S. 643-647, wird PESA als umweltfreundliches Wasseraufbereitungsmittel in Kühlwasseranlagen zur Hemmung von Belagsbildungen eingesetzt.

Die US 5,062,962 A und die US 5,147,555 A offenbaren Verfahren zum Kontrollieren von Belagsbildungen in wässrigen Systemen. Zwar wird die Korrosionsschutzwirkung metallischer Oberflächen von Wärmetauschern mithilfe von PESA gezeigt, jedoch ist weder ein Waschmittel noch ein Silberschutz in der US 5,062,962 A bzw. in der US 5,147,555 A beschrieben.

Die US 4,654,159 A offenbart PESA und die Herstellung von PESA als Ether-Hydroxypolycarboxylat aus Epoxidbernsteinsäure, wobei die Verwendung als Inhaltsstoff in Waschmitteln zur Substitution von Phosphor- und Stickstoff-haltigen Inhaltsstoffen gezeigt ist. Die Verwendung von PESA als Silberschutzmittel oder die Kombination von PESA mit Wismutcitrat oder MGDA sind in der US 4,654,159 A nicht gezeigt.

Es ist erfindungsgemäß günstig, wenn das abbaubare Carboxylat ein Salz der Iminodibernsteinsäure (IDS), bevorzugt ein Alkalisalz der Iminodibernsteinsäure, insbesondere das Tetranatriumsalz der Iminodibernsteinsäure, ist. Die IDS ist ein Komplexierungsmittel und biologisch abbaubar. Zwar beschreibt die WO 2009/040544 A1 ein Waschmittel, das als Aufbaustoff beispielsweise ein Salz der MGDA und ein Salz der IDS umfassen kann sowie zur Korrosionsschutzwirkung auch Wismut aufweisen kann, jedoch gibt es keinen Hinweis auf die Verwendung von Wismutcitrat. Des Weiteren sind MGDA und IDS Elemente einer Liste von Komponenten, die als Inhaltsstoff in Frage kommen und Wismut ein Element einer weiteren Liste von Komponenten, die als Korrosionsinhibitoren geeignet sind.

Weiters ist es günstig, wenn das abbaubare Carboxylat ein Salz der Polyasparaginsäure (PASP) ist. Vorteile der PASP sind die gute Wasserlöslichkeit und die gute Abbaubarkeit.

Gemäß einer bevorzugten Ausführungsform ist das abbaubare Carboxylat ein Polymer oder Copolymer der Itaconsäure.

Gemäß einer weiteren bevorzugten Ausführungsform ist das Phosphonat ein Salz der Hydroxyethandiphosphonsäure (HEDP), ein Salz der Phosphonobutantricarbonsäure (PBTC), ein Salz der Aminotrimethylenphosphonsäure (ATMP) oder ein Salz der Diethylentriaminpentamethylenphosphonsäure (DTPMP).

Gemäß einer besonders bevorzugten Ausführungsform ist das Salz der Methylglycindiessigsäure ein Alkalisalz der Methylglycindiessigsäure, insbesondere das Trinatriumsalz der Methylglycindiessigsäure.

In einem weiteren Aspekt bezieht sich die vorliegende Erfindung auf ein Waschmittel, das einen Silberschutz umfasst, wobei der Silberschutz Wismutcitrat, ein abbaubares Carboxylat oder ein Phosphonat, sowie ein Salz der Methylglycindiessigsäure aufweist. Das erfindungsgemäße Waschmittel ist bevorzugt abbaubar und eignet sich besonders gut zum Reinigen von silberhaltigen Erzeugnissen, insbesondere von Silberbesteck, da das Silber der silberhaltigen Erzeugnisse vor Belägen und/oder Verfärbungen und/oder Oxidationen zu Silberoxid geschützt ist.

Es ist günstig, wenn der Massenanteil des Wismutcitrats bezogen auf die Gesamtmasse des Waschmittels zwischen 0,01 % und 2,5 %, bevorzugt zwischen 0,25 % und 1 %, insbesondere zwischen 0,4 % und 0,6 %, liegt.

Weiters ist es günstig, wenn der Massenanteil des abbaubaren Carboxylats bzw. des Phosphonats bezogen auf die Gesamtmasse des Waschmittels zwischen 0,01 % und 20 %, bevorzugt zwischen 0,1 % und 10 %, insbesondere zwischen 0,5 % und 5 %, liegt.

Gemäß einer weiteren bevorzugten Ausführungsform liegt der Massenanteil des Salzes der Methylglycindiessigsäure bezogen auf die Gesamtmasse des Waschmittels zwischen 0,01 % und 35 %, bevorzugt zwischen 5 % und 15 %, insbesondere zwischen 7 % und 15 %.

Gemäß einer bevorzugten Ausführungsform ist das Waschmittel ein Maschinengeschirrspülmittel, wobei das Maschinengeschirrspülmittel in Form eines Tabs oder eines Pulvers sein kann.

Im Rahmen der Erfindung hat sich herausgestellt, dass das Waschmittel in einer bevorzugten Ausführungsform seine Wirkung bei niedrigen Temperaturen unter 60 °C voll entfaltet. Aus diesem Grund ist es günstig, wenn das erfindungsgemäße Waschmittel in einem Geschirrspüler bei Temperaturen unter 60 °C, bevorzugt unter 55 °C, insbesondere unter 50 °C verwendet wird.

Die vorliegende Erfindung wird durch das folgende Beispiel illustriert, auf welches sie selbstverständlich nicht eingeschränkt ist.

### Beispiel:

Es wurden 6 in der Zusammensetzung verschiedene Geschirrspülmittel GM 1 bis GM 6 hergestellt, die unterschiedliche Silberschutzmittel umfassen, wobei aus den Geschirrspülmitteln GM 1 bis GM 6 Tabs mit je 20 g gepresst wurden. In Tabelle 1 sind die Massenanteile der Bestandteile der Geschirrspülmittel GM 1 bis GM 6 gezeigt. Die Silberschutzmittel, die Bestandteil der Geschirrspülmittel GM 1 bis GM 6 sind, weisen Benzotriazol, Wismutcitrat, das Natriumsalz des Maleinsäure-Acrylsäure-Copolymers (MA-AA), das Trinatriumsalz der Methylglycindiessigsäure (MGDA), das Dinatriumsalz der Polyepoxybernsteinsäure (PESA), das Tetranatriumsalz der Iminodibernsteinsäure (IDS) und/oder ein Salz der Polyasparaginsäure (PASP) auf. Die restlichen Bestandteile der Geschirrspülmittel GM 1 bis GM 6 sind aus dem Stand der Technik bekannt, sodass diese nicht näher erläutert werden.

Das Silberschutzmittel des Geschirrspülmittels GM 1 weist Benzotriazol und MA-AA mit Massenanteilen von 0,3 % und 4,45 % auf. Die Verwendung von Benzotriazol ist aus dem Stand der Technik bekannt.

Das Silberschutzmittel des Geschirrspülmittels GM 2 beinhaltet Wismutcitrat und MA-AA mit Massenanteilen von 0,5 % und 4,45 % und dient zusammen mit dem Silberschutzmittel des Geschirrspülmittels GM 1 als Referenz für die Ausführungsformen des erfindungsgemäßen Silberschutzmittels der Geschirrspülmittel GM 3 bis GM 6.

Die aus den Geschirrspülmitteln GM 1 bis GM 6 hergestellten Tabs wurden einzeln in einen mit Silberbesteck beladenen Maschinengeschirrspüler gegeben und jeweils 30 Spülzyklen eines Waschprogramms mit Temperaturen zwischen 45 °C und 65 °C durchlaufen. Anschließend wurde der Belag und die Verfärbung des Silberbestecks gemessen und mithilfe einer numerischen Skala bewertet. Die numerische Skala weist eine Zahlenfolge von 0 bis 10 auf, wobei 0 Punkte einen sehr hohen Belag und eine hohe Verfärbung und 10 Punkte keinen signifikanten Belag und keine signifikante Verfärbung des Silberbestecks bedeuten.

Die Ergebnisse aus Tabelle 1 zeigen, dass die Belagsbildung des Silberbestecks nach 30 Spülzyklen bei Verwendung des Silberschutzmittels des Geschirrspülmittels GM 1 mit 7 Punkte bewertet wurde.

Die Verwendung von Bismutcitrat anstatt von Benzotriazol als Silberschutz in dem Geschirrspülmittel GM 2 führt zu einem hohen Belag und zu einer hohen Verfärbung des Silberbestecks nach 30 Spülzyklen. Die Belagsbildung wurde bei dieser Versuchsreihe mit 1,5 Punkte bewertet.

Die Benutzung einer Ausführungsform des erfindungsgemäßen Silberschutzmittels im Geschirrspülmittel GM 3, wobei das Silberschutzmittel Wismutcitrat, MA-AA und MGDA mit Massenanteilen von 0,5 %, 3,3 % und 7,5 % aufweist, führt zu 6,5 Punkte der Skala der Belagsbildung. Demzufolge ist die Verfärbung und der Belag des Silberbestecks nach der Reinigung mit dem Geschirrspülmittel GM 3 annähernd gleich gering wie mit dem Geschirrspülmittel GM 1, das Benzotriazol umfasst.

Das Geschirrspülmittel GM 4 weist eine weitere Ausführungsform des erfindungsgemäßen Silberschutzmittels auf, das Wismutcitrat, MGDA und PESA mit Massenanteilen von 0,25 %, 10,0 % und 10,0 % umfasst. Nach 30 Spülzyklen des Waschprogramms konnte die Belagsbildung des mithilfe des Geschirrspülmittels GM 4 gereinigten Silberbestecks mit 8 Punkte bewertet werden. Somit wurde bei Verwendung des erfindungsgemäßen Geschirrspülmittels GM 4, das Wismutcitrat, MGDA und PESA umfasst, ein geringerer Belag und eine geringere Verfärbung des behandelten Silberbestecks festgestellt als bei Verwendung des Geschirrspülmittels GM 1, das Benzotriazol aufweist.

Die Belagsbildung des Silberbestecks bei der Behandlung mit dem Geschirrspülmittel GM 5 wurde mit 9 Punkte bewertet. Die hierbei verwendete weitere Ausführungsform des erfindungsgemäßen Silberschutzmittels weist Wismutcitrat, MGDA und IDS mit Massenanteilen von 0,25 %, 10,0 % und 10,0 % auf. Demnach ist der Belag und die Verfärbung des Silberbestecks bei der Benutzung des Silberschutzmittels des Geschirrspülmittels GM 5 signifikant geringer als bei der Benutzung des Geschirrspülmittels GM 1, das Benzotriazol aufweist.

Das Geschirrspülmittel GM 6 weist ein Silberschutzmittel auf, das Wismutcitrat, PESA, IDS und PASP mit Massenanteilen von 0,5 %, 5,0 %, 20,0 % und 8,0 % umfasst. Nach 30 Spülzyklen des Waschprogramms konnte die Belagsbildung des mithilfe des Geschirrspülmittels GM 6 gereinigten Silberbestecks mit 9 Punkte bewertet werden. Somit wurde bei Verwendung des Geschirrspülmittels GM 6 bezüglich des Belags und der Verfärbung des Silberbestecks die gleichen Ergebnisse wie bei der Verwendung des Geschirrspülmittels GM 5 erzielt.

**Tabelle 1**

| **Bezeichnung** | **Klasse/Gruppe** | **Massenanteil (%)** | | | | | |
|---|---|---|---|---|---|---|---|
| | | **GM 1** | **GM 2** | **GM 3** | **GM 4** | **GM 5** | **GM 6** |
| Benzotriazol | Silberschutz | 0,3 | 0,0 | 0,0 | 0,0 | 0,0 | 0,0 |
| Wismutcitrat | Silberschutz | 0,0 | 0,5 | 0,5 | 0,25 | 0,25 | 0,5 |
| Methylglycindiessigsäure (MGDA) | Komplexbildner | 0,0 | 0, 0 | 7,5 | 10,0 | 10,0 | 0,0 |
| Copolymer aus Maleinsäure und Acrylsäure (MA-AA) | Carboxylat | 4,45 | 4,45 | 3,3 | 0,0 | 0,0 | 0,0 |
| Polyepoxybernsteinsäure (PESA) | Carboxylat | 0,0 | 0,0 | 0,0 | 10,0 | 0,0 | 5,0 |
| Iminodisuccinat (IDS) | Carboxylat | 0,0 | 0,0 | 0,0 | 0,0 | 10,0 | 20,0 |
| Polyaspartat (PASP) | Carboxylat | 0,0 | 0, 0 | 0,0 | 0,0 | 0,0 | 8,0 |
| Percarbonat | Bleichmittel auf Sauerstoffbasis | 18, 0 | 18,0 | 18,0 | 15,0 | 15,0 | 15,0 |
| TAED | Bleichaktivator | 3,5 | 3,5 | 2,0 | 4,0 | 4,0 | 4,0 |
| Natriumcarbonat | Alkaliträger | 32,9 | 46,7 | 34,05 | 21,0 | 21,0 | 21,0 |
| Trinatriumcitrat | Komplexbildner | 20,0 | 14,51 | 18,0 | 10,5 | 10,5 | 10,5 |
| Maleinsäure / Olefin-Copolymer | Glasschutz | 0,5 | 0,5 | 0,0 | 0,0 | 0,0 | 0,0 |
| HEDP | Phosphonat | 4,5 | 4,5 | 1,0 | 0,0 | 0,0 | 0,0 |
| Farbe | Farbstoff | 0,0 | 0,0 | 0,0 | 0,05 | 0,05 | 0,1 |
| Alkohol C8-18, ethoxyliert, propoxyliert | Tensid | 0,0 | 0, 0 | 0,0 | 1,5 | 1,5 | 1,5 |
| Alkohol C12-14, ethoxyliert, propoxyliert | Tensid | 0,0 | 0,0 | 0,0 | 3,0 | 3,0 | 3,0 |
| Butanol, ethoxyliert, propoxyliert | Tensid | 1,5 | 1,5 | 1,5 | 0,0 | 0,0 | 0,0 |
| modifizierter Fettalkoholpolyglykolether | Tensid | 0,3 | 0,3 | 0,3 | 0,0 | 0,0 | 0,0 |
| Parfum | Parfum | 0,04 | 0, 04 | 0,05 | 0,0 | 0,0 | 0,0 |
| Enzym | Enzym | 1,5 | 1,5 | 1,5 | 4,0 | 4,0 | 4,0 |
| mikrokristalline Cellulose | Sprengmittel | 0,0 | 0,0 | 0,0 | 2,0 | 2,0 | 2,0 |
| Silikate | Alkaliträger | 10,0 | 1,0 | 10,0 | 0,0 | 0,0 | 0,0 |
| PEG | Presshilfsmittel | 0,0 | 0, 0 | 0,0 | 5,0 | 5,0 | 5,0 |
| Natriumsulfat | Füllstoff | 2,51 | 3, 0 | 2,3 | 13,7 | 13,7 | 0,4 |
| **Belagsbildung (-)** | | **7,0** | **1,5** | **6,5** | **8,0** | **9,0** | **9,0** |

## Patentansprüche

1. Silberschutzmittel, **dadurch gekennzeichnet, dass** es Wismutcitrat, ein abbaubares Carboxylat oder ein Phosphonat, sowie ein Salz der Methylglycindiessigsäure umfasst.

2. Silberschutzmittel nach Anspruch 1, **dadurch gekennzeichnet, dass** das abbaubare Carboxylat ein Salz der Polyepoxybernsteinsäure, bevorzugt ein Alkalisalz der Polyepoxybernsteinsäure, insbesondere das Dinatriumsalz der Polyepoxybernsteinsäure, ist.

3. Silberschutzmittel nach Anspruch 1, **dadurch gekennzeichnet, dass** das abbaubare Carboxylat ein Salz der Iminodibernsteinsäure, bevorzugt ein Alkalisalz der Iminodibernsteinsäure, insbesondere das Tetranatriumsalz der Iminodibernsteinsäure, ist.

4. Silberschutzmittel nach Anspruch 1, **dadurch gekennzeichnet, dass** das abbaubare Carboxylat ein Salz der Polyasparaginsäure ist.

5. Silberschutzmittel nach Anspruch 1, **dadurch gekennzeichnet, dass** das abbaubare Carboxylat ein Polymer oder Copolymer der Itaconsäure ist.

6. Silberschutzmittel nach Anspruch 1, **dadurch gekennzeichnet, dass** das Phosphonat ein Salz der Hydroxyethandiphosphonsäure, ein Salz der Phosphonobutantricarbonsäure, ein Salz der Aminotrimethylenphosphonsäure oder ein Salz der Diethylentriaminpentamethylenphosphonsäure ist.

7. Silberschutzmittel nach einem der Ansprüche 1 bis 6, **dadurch gekennzeichnet, dass** das Salz der Methylglycindiessigsäure ein Alkalisalz der Methylglycindiessigsäure, insbesondere das Trinatriumsalz der Methylglycindiessigsäure ist.

8. Waschmittel, **dadurch gekennzeichnet, dass** es ein Silberschutzmittel nach einem der Ansprüche 1 bis 7 umfasst.

9. Waschmittel nach Anspruch 8, **dadurch gekennzeichnet, dass** der Massenanteil des Wismutcitrats bezogen auf die Gesamtmasse des Waschmittels zwischen 0,01 % und 2,5 %, bevorzugt zwischen 0,25 % und 1 %, insbesondere zwischen 0,4 % und 0,6 %, liegt.

10. Waschmittel nach Anspruch 8 oder 9, **dadurch gekennzeichnet, dass** der Massenanteil des abbaubaren Carboxylats bzw. des Phosphonats bezogen auf die Gesamtmasse des Waschmittels zwischen 0,01 % und 20 %, bevorzugt zwischen 0,1 % und 10 %, insbesondere zwischen 0,5 % und 5 %, liegt.

11. Waschmittel nach einem der Ansprüche 8 bis 10, **dadurch gekennzeichnet, dass** der Massenanteil des Salzes der Methylglycindiessigsäure bezogen auf die Gesamtmasse des Waschmittels zwischen 0,01 % und 35 %, bevorzugt zwischen 5 % und 15 %, insbesondere zwischen 7 % und 15 %, liegt.

12. Waschmittel nach einem der Ansprüche 8 bis 11, **dadurch gekennzeichnet, dass** es ein Maschinengeschirrspülmittel ist.

13. Verwendung des Waschmittels nach einem der Ansprüche 8 bis 12 in einem Geschirrspüler bei Temperaturen unter 60 °C, bevorzugt unter 55 °C, insbesondere unter 50 °C.

## Claims

1. Silver protection agent, **characterized in that** it comprises bismuth citrate, a degradable carboxylate or a phosphonate, and a salt of methylglycine diacetic acid.

2. Silver protection agent according to claim 1, **characterized in that** the degradable carboxylate is a salt of polyepoxysuccinic acid, preferably an alkali metal salt of polyepoxysuccinic acid, in particular the disodium salt of polyepoxysuccinic acid.

3. Silver protection agent according to claim 1, **characterized in that** the degradable carboxylate is a salt of iminodisuccinic acid, preferably an alkali metal salt of iminodisuccinic acid, in particular the tetrasodium salt of iminodisuccinic acid.

4. Silver protection agent according to claim 1, **characterized in that** the degradable carboxylate is a salt of polyaspartic acid.

5. Silver protection agent according to claim 1, **characterized in that** the degradable carboxylate is a polymer or copolymer of itaconic acid.

6. Silver protection agent according to claim 1, **characterized in that** the phosphonate is a salt of hydroxyethane diphosphonic acid, a salt of phosphonobutane tricarboxylic acid, a salt of aminotrimethylene phosphonic acid, or a salt of diethylenetriamine pentamethylene phosphonic acid.

7. Silver protection agent according to any of claims 1 to 6,
**characterized in that** the salt of methylglycine diacetic acid is an alkali metal salt of methylglycine diacetic acid, in particular the trisodium salt of methylglycine diacetic acid.

8. Washing agent, **characterized in that** it comprises a silver protection agent according to any of claims 1 to 7.

9. Washing agent according to claim 8, **characterized in that** the mass fraction of the bismuth citrate, based on the total mass of the washing agent, is between 0.01% and 2.5%, preferably between 0.25% and 1%, in particular between 0.4% and 0.6%.

10. Washing agent according to either claim 8 or claim 9,
**characterized in that** the mass fraction of the degradable carboxylate or the phosphonate, based on the total mass of the washing agent, is between 0.01% and 20%, preferably between 0.1% and 10%, in particular between 0.5% and 5%.

11. Washing agent according to any of claims 8 to 10, **characterized in that** the mass fraction of the salt of methylglycine diacetic acid, based on the total mass of the washing agent, is between 0.01% and 35%, preferably between 5% and 15%, in particular between 7% and 15%.

12. Washing agent according to any of claims 8 to 11, **characterized in that** it is a machine dishwashing detergent.

13. Use of the washing agent according to any of claims 8 to 12 in a dishwasher at temperatures below 60°C, preferably below 55°C, in particular below 50°C.

## Revendications

1. Agent de protection de l'argent, **caractérisé en ce qu'**il comprend du citrate de bismuth, un carboxylate dégradable ou un phosphonate, ainsi qu'un sel d'acide diacétique de méthylglycine.

2. Agent de protection de l'argent selon la revendication 1, **caractérisé en ce que** le carboxylate dégradable est un sel de l'acide polyépoxysuccinique, de préférence un sel alcalin de l'acide polyépoxysuccinique, plus particulièrement le sel disodique de l'acide polyépoxysuccinique.

3. Agent de protection de l'argent selon la revendication 1, **caractérisé en ce que** le carboxylate dégradable est un sel de l'acide iminodisuccinique, de préférence un sel alcalin de l'acide iminodisuccinique, plus particulièrement le sel disodique de l'acide iminodisuccinique.

4. Agent de protection de l'argent selon la revendication 1, **caractérisé en ce que** le carboxylate dégradable est un sel de l'acide polyaspartique.

5. Agent de protection de l'argent selon la revendication 1, **caractérisé en ce que** le carboxylate dégradable est un polymère ou un copolymère de l'acide itaconique.

6. Agent de protection de l'argent selon la revendication 1, **caractérisé en ce que** le phosphonate est un sel de l'acide hydroxyéthane-diphosphonique, un sel de l'acide phosphono-butane-tricarbonyle, un sel de l'acide amino-triméthylène-phosphonique ou un sel de l'acide diéthylène-triamine-pentaméthylène-phosphonique.

7. Agent de protection de l'argent selon l'une des revendications 1 à 6, **caractérisé en ce que** le sel de l'acide diacétique de méthylglycine est un sel alcalin de l'acide diacétique de méthylglycine, plus particulièrement le sel disodique de l'acide diacétique de méthylglycine.

8. Agent de lavage, **caractérisé en ce qu'**il comprend un agent de protection de l'argent selon l'une des revendications 1 à 7.

9. Agent de lavage selon la revendication 8, **caractérisé en ce que** la proportion en masse de citrate de bismuth, par rapport à la masse totale de l'agent de lavage, se trouve entre 0,01 % et 2,5 %, de préférence entre 0,25 % et 1 %, plus particulièrement entre 0,4 % et 0,6 %.

10. Agent de lavage selon la revendication 8 ou 9, **caractérisé en ce que** la proportion en masse de carboxylate dégradable, par rapport à la masse totale de l'agent de lavage, se trouve entre 0,01 % et 20 %, de préférence entre 0,1 % et 10 %, plus particulièrement entre 0,5 % et 5 %.

11. Agent de lavage selon l'une des revendications 8 à 10, **caractérisé en ce que** la proportion en masse de sel de l'acide diacétique de méthylglycine, par rapport à la masse totale de l'agent de lavage, entre 0,01 % et 35 %, de préférence entre 5 % et 15 %, plus particulièrement entre 7 % et 15 %.

12. Agent de lavage selon l'une des revendications 8 à 11, **caractérisé en ce qu'**il s'agit d'un produit de lavage de lave-vaisselle.

13. Utilisation de l'agent de lavage selon l'une des revendications 8 à 12 dans un lave-vaisselle à des températures inférieures à 60 °C, de préférence inférieures à 55 °C, plus particulièrement inférieures à 50 °C.
